# EUROPÄISCHE PATENTSCHRIFT

(11) **EP 1 752 548 B1**
(45) Veröffentlichungstag und Bekanntmachung des Hinweises auf die Patenterteilung: **03.02.2016**
(21) Anmeldenummer: 05016834.3
(22) Anmeldetag: 03.08.2005
(51) Int. Cl.: C21D 8/12, C22C 38/02

(54) **Verfahren zur Herstellung von kornorientiertem Elektroband**
Method for producing a magnetic grain oriented steel strip
Procédé de fabrication de bande en acier magnétique à grains orientés

(43) Veröffentlichungstag der Anmeldung: 14.02.2007
(73) Patentinhaber: ThyssenKrupp Steel Europe AG, 47166 Duisburg (DE)
(72) Erfinder: Günther, Klaus, 46562 Voerde (DE); Lahn, Ludger, 47447 Moers (DE); Ploch, Andreas, 46535 Dinslaken (DE); Sowka, Eberhard, 46535 Dinslaken (DE)
(74) Vertreter: Cohausz & Florack

(56) Entgegenhaltungen:
- EP-A- 0 484 904
- EP-A- 1 473 371
- EP-B- 1 356 126
- WO-A-99/19521
- US-A- 4 592 789
- PATENT ABSTRACTS OF JAPAN Bd. 2002, Nr. 11, 6. November 2002 (2002-11-06) & JP 2002 212639 A (NIPPON STEEL CORP), 31. Juli 2002 (2002-07-31)
- PATENT ABSTRACTS OF JAPAN Bd. 006, Nr. 044 (C-095), 19. März 1982 (1982-03-19) & JP 56 158816 A (KAWASAKI STEEL CORP), 7. Dezember 1981 (1981-12-07)
- PATENT ABSTRACTS OF JAPAN Bd. 018, Nr. 443 (C-1239), 18. August 1994 (1994-08-18) & JP 06 136448 A (NIPPON STEEL CORP), 17. Mai 1994 (1994-05-17)
- "I materiali magnetici impiegati nelle macchine electriche: proprietà dei prodotti attuali e tendenze di sviluppo", LA METALLURGICA ITALIANA, 19 September 1991 (1991-09-19), pages 905-914, IT
- "Grain-oriented Silicon Electrical Steel From Italy and Japan", US INTERNATIONAL TRADE COMMISSION, 1 May 1994 (1994-05-01), pages II-3-II-8, US

## Beschreibung

Die Erfindung betrifft ein Verfahren zur Herstellung von hochwertigem kornorientierten Elektroband, so genanntem CGO-Material (Conventional Grain Oriented - Material) auf Basis von Dünnbrammen-Strangguss.

Grundsätzlich ist es bekannt, dass sich Dünnbrammen-Stranggießanlagen aufgrund der durch die Inline-Verarbeitung von Dünnbrammen ermöglichten günstigen Temperaturführung in besonderer Weise für die Erzeugung von Elektroblechen eignen. So ist in der JP 2002212639 A ein Verfahren zur Herstellung von kornorientiertem Elektroblech beschrieben, bei dem aus einer Schmelze, die (in Masse-%) neben 2,5 - 4,0 % Si und 0,02 - 0,20 % Mn als wesentliche Inhibitor-Komponenten 0,0010 - 0,0050 % C, 0,002 - 0,010 % Al und Gehalte an S und Se sowie weitere optionale Legierungsbestandteile, wie Cu, Sn, Sb, P, Cr, Ni, Mo und Cd, Rest Eisen und unvermeidbare Verunreinigungen, aufweist, Dünnbrammen mit einer Dicke von 30 mm bis 140 mm erzeugt werden. Gemäß einer als vorteilhaft erläuterten Ausgestaltung dieses bekannten Verfahrens werden die Dünnbrammen vor dem Warmwalzen bei einer Temperatur von 1000 °C bis 1250 °C geglüht, um optimale magnetische Eigenschaften am fertigen Elektroblech zu erzielen. Weiter sieht das bekannte Verfahren vor, dass das 1,0 mm bis 4,5 mm dicke Warmband nach dem Warmwalzen bei Temperaturen von 950 °C bis 1150 °C für 30 sec bis 600 sec geglüht wird, bevor es bei Umformgraden von 50 % bis 85 % zu Kaltband gewalzt wird. Als Vorteil der Verwendung von Dünnbrammen als Ausgangsprodukt für die Erzeugung von Elektroblechen wird dabei in der JP 2002212639 A herausgestellt, dass aufgrund der geringen Dicke der Dünnbrammen eine gleichmäßige Temperaturverteilung und eine ebenso gleichförmige Gefügeausbildung über den gesamten Brammenquerschnitt gewährleistet werden kann, so dass auch das erhaltene Band eine entsprechend gleichmäßige Eigenschaftsverteilung über seine Dicke besitzt.

Ein anderes Verfahren zur Herstellung von kornorientiertem Elektroblech, das allerdings nur die Herstellung von Standardgüten, so genanntem CGO-Material (Conventional Grain Oriented - Material), betrifft, ist aus der JP 56-158816 A bekannt. Gemäß diesem Verfahren wird eine (in Masse-%) 0,02 - 0,15 % Mn als wesentliche Inhibitor-Komponente, mehr als 0,08 % C, mehr als 4,5 % Si, und in Summe 0,005 - 0,1 % S und Se, Rest Eisen und unvermeidbare Verunreinigungen, enthaltende Schmelze zu Dünnbrammen vergossen, die eine Dicke von 3 mm bis 80 mm aufweisen. Mit dem Warmwalzen dieser Dünnbrammen wird begonnen, bevor ihre Temperatur unter 700 °C sinkt. Im Zuge des Warmwalzens werden die Dünnbrammen zu einem Warmband mit einer Dicke von 1,5 - 3 mm gewalzt. Im Zuge des Warmwalzens werden die Dünnbrammen zu Warmband mit einer Dicke von 1,5 - 3,5 mm gewalzt. Diese Warmbanddicke hat hier den Nachteil, dass die für kornorientiertes Elektroblech handelsüblichen Standard-Enddicken unterhalb von 0,35 mm nur durch Kaltwalzgrade oberhalb 76 % bei einstufigem Kaltwalzen oder durch konventionelles mehrstufiges Kaltwalzen mit Zwischenglühen herstellbar sind, wobei an dieser Arbeitsweise unvorteilhaft ist, dass der hohe Kaltumformgrad nicht auf die relativ schwache Inhibition durch MnS und MnSe abgestimmt ist. Das führt zu instabilen und unbefriedigenden magnetischen Eigenschaften des Fertigproduktes. Alternativ muss ein aufwendiger und teurer mehrstufiger Kaltwalzprozess mit Zwischenglühungen in Kauf genommen werden.

Weitere Möglichkeiten der Erzeugung von kornorientiertem Elektroblech mittels einer Dünnbrammen-Stranggussanlage sind in der DE 197 45 445 C1 (WO 99/19521 A) umfangreich dokumentiert. Gemäß dem aus der DE 197 45 445 C1 vor dem Hintergrund des seinerzeit bekannten Standes der Technik entwickelten Verfahren wird eine Siliziumstahlschmelze erzeugt, die kontinuierlich zu einem Strang in einer Dicke von 25 mm bis 100 mm vergossen wird. Der Strang wird im Zuge des Erstarrens auf eine

Temperatur oberhalb von 700 °C abgekühlt und in Dünnbrammen zerteilt. Die Dünnbrammen durchlaufen dann einen in Linie stehenden Ausgleichsofen und werden dabei auf eine Temperatur <= 1170 °C erwärmt. Die derart erwärmten Dünnbrammen werden anschließend in einer mehrgerüstigen Warmwalzstraße kontinuierlich zu Warmband mit einer Dicke < = 3,0 mm gewalzt, wobei der erste Umformstich des Warmwalzens bei einer Temperatur im Walzgut von bis zu 1150 °C mit einer Dickenverminderung von mindestens 20 % durchgeführt wird.

Um die sich aus der Verwendung von Dünnbrammen als Vorprodukt ergebenden Vorteile des Gieß-Walz-Prozesses für die Erzeugung von kornorientiertem Elektroblech nutzen zu können, müssen gemäß den in der DE 197 45 445 C1 gegebenen Erläuterungen die Warmwalzparameter so gewählt werden, dass das Material stets genügend duktil bleibt. Diesbezüglich wird in der DE 197 45 445 C1 festgestellt, dass bei Vormaterial für kornorientiertes Elektroblech die Duktilität dann am größten ist, wenn der Strang nach der Erstarrung bis auf ca. 800 °C gekühlt wird, anschließend nur relativ kurz auf Ausgleichstemperatur, z. B. 1150 °C, verweilt und dabei homogen durcherwärmt wird. Eine optimale Warmwalzbarkeit eines solchen Materials ist demnach dann gegeben, wenn der erste Umformstich bei Temperaturen unterhalb von 1150 °C und mit einem Umformgrad von mindestens 20 % erfolgt und das Walzgut ab einer Zwischendicke von 40 mm bis 8 mm mittels Hochdruck-Zwischengerüst-Kühleinrichtungen innerhalb von höchstens zwei aufeinander folgenden Umformstichen auf Walztemperaturen von unterhalb 1000 °C gebracht wird. Dadurch wird vermieden, dass das Walzgut im für die Duktilität kritischen Temperaturbereich um 1000 °C umgeformt wird.

Gemäß der DE 197 45 445 C1 wird das so erhaltene Warmband dann ein- oder mehrstufig mit rekristallisierender Zwischenglühung auf eine Enddicke im Bereich von 0,15 bis 0,50 mm kaltgewalzt. Dieses Kaltband wird schließlich rekristallisierend und entkohlend geglüht, mit einem überwiegend Mg0 enthaltenden Glühseparator versehen und danach zur Ausprägung einer Gosstextur schlußgeglüht. Abschließend wird das Band mit einer elektrischen Isolierung beschichtet und spannungsfrei geglüht.

Trotz der im Stand der Technik dokumentierten umfangreichen Vorschläge für eine praktische Nutzung ist der Einsatz von Gießanlagen, bei denen typischerweise ein Strang mit einer Dicke von in der Regel 40 mm bis 100 mm gegossen und anschließend zu Dünnbrammen zerteilt wird, für die Herstellung von kornorientiertem Elektroblech aufgrund der besonderen Anforderungen, die sich bei der Erzeugung von Elektroblechen an die Schmelzenzusammensetzung und die Prozessführung ergeben, die Ausnahme geblieben.

Praktische Untersuchungen zeigen, dass eine zentrale Bedeutung beim Einsatz von Dünnbrammen-Stranggussanlagen dem Pfannenofen zukommt. In diesem Aggregat wird die Stahlschmelze für die Dünnbrammen-Stranggießanlage bereitgestellt und durch Beheizen die gewünschte Abgabetemperatur für das Vergießen eingestellt. Zudem kann im Pfannenofen die Endeinstellung der chemischen Zusammensetzung des betreffenden Stahls durch Zugabe von Legierungselementen vorgenommen werden. Darüber hinaus wird im Pfannenofen üblicherweise die Schlacke konditioniert. Bei der Verarbeitung von aluminiumberuhigten Stählen wird im Pfannenofen zusätzlich Ca in geringen Mengen in die Stahlschmelze gegeben, um die Vergießbarkeit dieser Stähle sicherzustellen.

Bei den für kornorientiertes Elektroblech benötigten Silizium-Aluminium-beruhigten Stählen ist zur Sicherstellung der Vergießbarkeit zwar keine Ca-Zugabe erforderlich. Allerdings muss eine Reduktion der Sauerstoffaktivität in der Pfannenschlacke vorgenommen werden.

Die Herstellung von kornorientiertem Elektroblech erfordert zudem eine hochgenaue Einstellung der chemischen Soll-Analyse, d.h. die Einstellung der Gehalte der einzelnen Elemente muss sehr genau aufeinander abgestimmt werden, so dass je nach dem gewählten absoluten Gehalt, die Grenzen einiger Elemente sehr eng werden. Hier stößt die Behandlung im Pfannenofen an ihre Grenzen.

Wesentlich bessere Bedingungen lassen sich diesbezüglich durch Einsatz einer Vakuumanlage erreichen. Im Gegensatz zu einer Pfannenstandentgasung ist eine RH- oder DH-Vakuumanlage jedoch für die Schlackenkonditionierung nicht geeignet. Diese ist notwendig, um die Vergießbarkeit von für die Erzeugung von kornorientiertem Elektroblech eingesetzten Stahlschmelzen zu gewährleisten.

Aus der EP-A-1 473 371 ist es bekannt, bei der Herstellung von nichtkornorientiertem Elektroband eine Behandlung im Vakuumofen zwecks Verbesserung der Reinheit und der Verminderung der Hystereseverluste des jeweils verarbeiteten Stahls vorzunehmen. Ziel ist dabei üblicherweise die Einstellung des Kohlenstoffgehaltes auf ein sehr geringes Niveau. Der C Gehalt des Stahls ist jedoch für die Ausprägung der Eigenschaften von kornorientiertem Elektroblech unkritisch.

Ausgehend von dem voranstehend erläuterten Stand der Technik lag der Erfindung daher die Aufgabe zu Grunde, ein Verfahren zu schaffen, das die wirtschaftliche Herstellung von hochwertigem kornorientierten Elektroblech unter Einsatz von Dünnbrammen-Stranggussanlagen ermöglicht.

Diese Aufgabe ist durch ein Verfahren zur Erzeugung von kornorientiertem Elektroband gelöst worden, das erfindungsgemäß folgende Arbeitsschritte umfasst:
a) Erschmelzen eines Stahls, der neben Eisen und unvermeidbaren Verunreinigungen (in Masse-%) aus
   Si: 2,5 - 4,0 %,
   C: 0,01 - 0,10 %,
   Mn: 0,02 - 0,50 %
   S und Se in Gehalten, deren Summe 0,005 bis 0,04 % beträgt, wahlweise
   - bis zu 0,07 % Al,
   - bis zu 0,015 % N,
   - bis zu 0,035 % Ti,
   - bis zu 0,3 % P,
   - eines oder mehrere Elemente aus der Gruppe As, Sn, Sb, Te, Bi mit Gehalten von jeweils bis zu 0,2 %,
   - eines oder mehrere Elemente aus der Gruppe Cu, Ni, Cr, Co, Mo mit Gehalten von jeweils bis zu 0, 3 %,
   - eines oder mehrere Elemente aus der Gruppe B, V, Nb mit Gehalten von jeweils bis zu 0,012 %,
   besteht
b) sekundärmetallurgisches Behandeln der Schmelze in einem Pfannenofen und einer Vakuumanlage,
c) kontinuierliches Abgießen der Schmelze zu einem Strang,
d) Zerteilen des Strangs in Dünnbrammen,
e) Aufheizen der Dünnbrammen in einem in Linie stehenden Ofen auf eine Temperatur zwischen 1050 °C und 1300 ° C ,
   - wobei die Verweilzeit im Ofen höchstens 60 min beträgt,
f) kontinuierliches Warmwalzen der Dünnbrammen in einer in Linie stehenden mehrgerüstigen Warmwalzstraße zu einem Warmband mit einer Dicke von 0,5 - 4,0 mm,
   - wobei während dieses Warmwalzens der erste Umformstich bei einer Temperatur von 900 - 1200 °C mit einem Umformgrad von mehr als 40 % durchgeführt wird,
   - wobei die Stichabnahme im zweiten Umformstich mehr als 30 % und
   - wobei die Stichabnahme im letzten Umformstich des Warmwalzens höchstens 30 % beträgt,
g) Abkühlen des Warmbands,
h) Haspeln des Warmbands zu einem Coil,
i) wahlweise: Glühen des Warmbands nach dem Haspeln bzw. vor dem Kaltwalzen
j) Kaltwalzen des Warmbandes zu einem Kaltband mit einer Enddicke von 0,15 mm bis 0,50 mm, wobei dieses Kaltwalzen entweder 1-stufig oder auch mehrstufig mit rekristallisierender Zwischenglühung erfolgen kann.
k) rekristallisierendes und entkohlendes Glühen des Kaltbands, optional auch mit einem Nitrieren während oder nach der Entkohlung,
l) Schlussglühen des rekristallisierend und entkohlend geglühten Kaltbands zur Ausprägung einer Gosstextur,
m) wahlweise: Beschichten des schlussgeglühten Kaltbands mit einer elektrischen Isolierung und anschließendes Spannungsfreiglühen des beschichteten Kaltbands.

Die durch die Erfindung vorgegebene Arbeitsfolge ist so abgestimmt, dass unter Verwendung von konventionellen Aggregaten ein Elektroblech erzeugt werden kann, das optimierte elektro-magnetische Eigenschaften besitzt.

Hierzu wird im ersten Schritt eine Stahlschmelze mit an sich bekannter Zusammensetzung erschmolzen. Diese Schmelze wird dann sekundärmetallurgisch behandelt. Diese Behandlung findet zunächst bevorzugt in einer Vakuumanlage statt, um die chemische Zusammensetzung des Stahls in den gefordert engen Analysenspannen einzustellen und niedrige Wasserstoffgehalte von maximal 10 ppm zu erreichen, um das Risiko des Auftretens von Strangdurchbrüchen beim Vergießen der Stahlschmelze auf ein Minimum zu reduzieren.

Im Anschluss an die Behandlung in der Vakuumanlage ist ein Einsatz in einem Pfannenofen zweckmäßig, um im Fall von Angießverzögerungen die für das Gießen erforderliche Temperatur sicherstellen zu können und um durch dortige SchlackenKonditionierung das Zusetzen der Tauchrohrausgüsse in der Kokille beim Dünnbrammen-Stranggießen und damit einen Gießabbruch zu vermeiden.

Erfindungsgemäß wäre auch zunächst der Einsatz eines Pfannenofens zur Schlackenkonditionierung, gefolgt von der Behandlung in einer Vakuumanlage zur Einstellung der chemischen Zusammensetzung der Stahlschmelze in engen Analysengrenzen. Diese Kombination ist allerdings mit dem Nachteil verbunden, dass im Fall von Angießverzögerungen die Temperatur der Schmelze so weit absinkt, dass die Stahlschmelze nicht mehr vergossen werden kann.

Es ist auch erfindungsgemäß, nur den Pfannenofen einzusetzen. Dies ist allerdings mit dem Nachteil verbunden , dass die Analysentreffsicherheit nicht so gut ist wie bei der Behandlung in einer Vakuumanlage und zudem hohe Wasserstoffgehalte in der Gießschmelze auftreten können mit der Gefahr von Strangdurchbrüchen.

Erfindungsgemäß ist weiterhin, nur die Vakuumanlage einzusetzen. Dies beinhaltet jedoch zum einen die Gefahr, dass im Fall von Angießverzögerungen die Temperatur der Schmelze so weit absinkt, dass die Stahlschmelze nicht mehr vergossen werden kann. Zum anderen besteht die Gefahr, dass sich die Tauchausgüsse im Sequenzverlauf zusetzen und damit die Sequenz abgebrochen werden muss.

Gemäß der Erfindung werden somit bei Verfügbarkeit von Pfannenofen und Vakuumanlage abhängig von den jeweiligen schmelzmetallurgischen und gießtechnischen Anforderungen beide Anlagen in Kombination eingesetzt.

Aus der so behandelten Schmelze wird anschließend ein Strang gegossen, der bevorzugt eine Dicke von 25 mm bis 150 mm aufweist.

Beim Gießen des Strangs in der engvolumigen Kokille von Dünnbrammen-Stranggießanlagen treten hohe Strömungsgeschwindigkeiten, Strömungsturbulenzen und ungleichmäßige Strömungsverteilung über die Strangbreite im Badspiegelbereich auf. Dies führt einerseits dazu, dass die Erstarrung ungleichmäßig wird, so dass am gegossenen Strang Oberflächen-Längsrisse auftreten können. Andererseits wird durch die unruhig strömende Schmelze Gießschlacke bzw. Gießpulver in den Strang eingespült. Diese Einschlüsse verschlechtern die Oberflächenbeschaffenheit und den inneren Reinheitsgrad der vom gegossenen Strang nach dessen Erstarrung abgeteilten Dünnbrammen.

Indem gemäß einer vorteilhaften Ausgestaltung der Erfindung die Stahlschmelze in einer Stranggusskokille, die mit einer elektromagnetischen Bremse ausgerüstet ist, vergossen wird, können derartige Fehler weitgehend vermieden werden. Bei erfindungsgemäßem Einsatz bewirkt eine solche Bremse eine Beruhigung und Vergleichmäßigung der Strömung in der Kokille, insbesondere im Badspiegelbereich, indem sie ein Magnetfeld erzeugt, das in Wechselwirkung mit den in die Kokille eintretenden Gießstrahlen deren Geschwindigkeit aufgrund der Wirkung der so genannten "Lorenzkraft" reduziert.

Die Entstehung eines im Hinblick auf die elektromagnetischen Eigenschaften günstigen Gefüges des gegossenen Stahlstrangs kann auch dadurch unterstützt werden, dass mit niedriger Überhitzungstemperatur gegossen wird. Letztere liegen vorzugsweise maximal 25 K über der Liquidustemperatur der vergossenen Schmelze. Wird diese vorteilhafte Variante der Erfindung berücksichtigt, so können ein Einfrieren der mit niedriger Überhitzung vergossenen Stahlschmelze am Badspiegel und damit Gießstörungen bis hin zum Gießabbruch ebenfalls durch den Einsatz einer elektromagnetischen Bremse an der Gießkokille vermieden werden. Die von der elektromagnetischen Bremse ausgeübte Kraft leitet die heiße Schmelze zum Badspiegel und bewirkt dort eine Temperaturerhöhung, die ausreicht, um einen störungsfreien Gießverlauf zu gewährleisten.

Das auf diese Weise erzielte homogene und feinkörnige Erstarrungsgefüge des gegossenen Strangs wirkt sich günstig auf die magnetischen Eigenschaften des erfindungsgemäß hergestellten kornorientierten Elektroblechs aus.

Es ist gemäß einer vorteilhaften Ausgestaltung der Erfindung vorgesehen, eine Inline-Dickenreduzierung des aus der Schmelze gegossenen, jedoch noch kernflüssigen Strangs vorzunehmen.

Als an sich bekannte Verfahren zur Dickenreduzierung bieten sich die so genannte "Liquid Core Reduction" - nachfolgend "LCR" - und die so genannte "Soft Reduction" - nachfolgend "SR" - an. Diese Möglichkeiten der Dickenreduktion eines gegossenen Strangs können alleine oder in Kombination eingesetzt werden.

Bei der LCR wird die Strangdicke bei kernflüssigem Inneren des Strangs dicht unter der Kokille reduziert. LCR wird beim Stand der Technik in Dünnbrammen-Stranggießanlagen in erster Linie eingesetzt, um geringere Warmband-Enddicken insbesondere bei höherfesten Stählen zu erreichen. Daneben können durch LCR die Stichabnahmen bzw. die Walzkräfte in den Walzgerüsten der Warmbandstraße mit dem Erfolg gemindert werden, dass der Arbeitswalzenverschleiß der Walzgerüste und die Zunderporigkeit des Warmbands vermindert und der Bandlauf verbessert werden kann. Die durch LCR erzielte Dickenreduktion liegt erfindungsgemäß bevorzugt im Bereich von 5 mm bis 30 mm.

Unter SR wird die gezielte Dickenreduktion des Stranges in der Sumpfspitze nahe der Enderstarrung verstanden. Die SR hat zum Ziel, Mittenseigerungen und Kernporosität zu verringern. Dieses Verfahren wird bislang vorwiegend in Vorblock- und Brammen-Stranggießanlagen eingesetzt.

Die Erfindung schlägt nun vor, die SR auch bei der Erzeugung von kornorientiertem Elektroblech über Dünnbrammen-Stranggießanlagen bzw. Gießwalzanlagen anzuwenden. Durch die auf diese Weise erzielbare Verringerung insbesondere der Silizium-Mittenseigerung in den anschließend warmgewalzten Vorprodukten lässt sich eine Vergleichmäßigung der chemischen Zusammensetzung über die Banddicke erreichen, was für die magnetischen Werte von Vorteil ist. Gute Ergebnisse der SR werden erhalten, wenn die bei der Anwendung von SR erzielte Dickenabnahme 0,5 - 5 mm beträgt. Als Anhalt für den Zeitpunkt, zu dem die SR im Zusammenhang mit dem erfindungsgemäß durchgeführten Stranggießen angewendet wird, kann folgende Vorgabe dienen:
- Beginn der SR-Zone bei einem Erstarrungsgrad fₛ von 0,2,
- Ende der SR-Zone bei fₛ = 0,7 - 0,8.

Bei Dünnbrammen-Stranggießanlagen wird der aus der Gießkokille üblicherweise vertikal austretende Strang an tiefergelegenen Stellen gebogen und in eine horizontale Richtung geführt. Indem gemäß einer weiteren vorteilhaften Ausgestaltung der Erfindung der aus der Schmelze gegossene Strang bei einer 700 °C bis 1000 °C betragenden Temperatur (vorzugsweise bei 850 bis 950 °C) gebogen und gerichtet wird, können Risse an der Oberfläche der von dem Strang abgetrennten Dünnbrammen vermieden werden, zu denen es andernfalls insbesondere in Folge von Kantenrissen des Strangs kommen kann. Im genannten Temperaturbereich weist der erfindungsgemäß verwendete Stahl eine gute Duktilität an der Strangoberfläche bzw. im Kantenbereich auf, so dass er den beim Biegen und Richten auftretenden Verformungen gut folgen kann.

Von dem gegossenen Strang werden in an sich bekannter Weise Dünnbrammen abgeteilt, die anschließend in einem Ofen auf die geeignete Warmwalzanfangstemperatur erwärmt werden und dann dem Warmwalzen zugeführt werden. Die Temperatur, mit der die Dünnbrammen in den Ofen einlaufen, liegt bevorzugt oberhalb von 650 °C. Die Verweilzeit im Ofen sollte unter 60 min betragen, um Klebzunder zu vermeiden.

Erfindungsmäß wird der erste Stich des Warmwalzens bei 900 bis 1200 °C durchgeführt, um den Umformgrad von > 40 % in diesem Stich realisieren zu können. Erfindungsgemäß wird im ersten Umformstich des Warmwalzens ein Umformgrad von mindestens 40 % erreicht, um nur relativ geringe Stichabnahmen in den letzten Gerüsten für die Erzielung der gewünschten Endbanddicke nötig zu haben. Die Anwendung hoher Stichabnahmen (Umformgrade) in den ersten beiden Gerüsten bewirkt die erforderliche Umwandlung des grobkörnigen Erstarrungsgefüges in ein feines Walzgefüge, was die Voraussetzung für gute magnetische Eigenschaften des herzustellenden Endprodukts ist. Dementsprechend sollte die Stichabnahme im letzten Gerüst auf maximal 30 %, vorzugsweise weniger als 20 %, beschränkt werden, wobei es für ein im Hinblick auf die angestrebten Eigenschaften optimales Warmwalzergebnis zudem günstig ist, wenn die Stichabnahme im vorletzten Gerüst der Fertigstraße weniger als 25 % beträgt. Ein in der Praxis auf einer siebengerüstigen Fertigwarmwalzstraße erprobter Stichplan, der zu optimalen Eigenschaften des fertigen Elektroblechs geführt hat, sieht vor, dass bei einer Vorbanddicke von 63 mm und einer Warmbandenddicke von 2 mm der am ersten Gerüst erzielte Umformgrad 62 %, der am zweiten Gerüst erzielte 54 %, der am dritten Gerüst erzielte 47 %, der am vierten Gerüst erzielte 35 %, der am fünften Gerüst erzielte 28 %, der am sechsten Gerüst erzielte 17 % und der am siebten Gerüst erzielte Umformgrad 11 % beträgt.

Zur Vermeidung eines groben ungleichmäßigen Gefüges bzw. grober Ausscheidungen am Warmband, die sich ungünstig auf die magnetischen Eigenschaften des Endprodukts auswirken würden, ist eine früh einsetzende Abkühlung des Warmbands hinter dem letzten Walzgerüst der Fertigstraße vorteilhaft. Gemäß einer praxisgerechten Ausgestaltung der Erfindung ist es daher vorgesehen, innerhalb von maximal fünf Sekunden nach Verlassen des letzten Walzgerüstes mit der Wasserkühlung zu beginnen. Angestrebt werden dabei möglichst kurze Pausenzeiten, beispielsweise von einer Sekunde und weniger.

Die Abkühlung des Warmbands kann auch so gesteuert werden, dass zweistufig mit Wasser gekühlt wird. Dazu kann zunächst im Anschluss an das letzte Walzgerüst auf eine Temperatur dicht unterhalb der Alpha-/Gamma-Umwandlungstemperatur abgekühlt werden, um dann, bevorzugt nach zur Vergleichmäßigung der Temperatur über die Banddicke eingelegten Kühlpause von ein bis fünf Sekunden, eine weitere Abkühlung mittels Wasser bis auf die erforderliche Haspeltemperatur durchzuführen. Die erste Phase der Kühlung kann dabei als so genannte "Kompaktkühlung" erfolgen, bei der das Warmband über eine kurze Förderstrecke mit hoher Intensität und Abkühlrate (mindestens 200 K/s) unter Aufgabe großer Wassermengen schnell abgekühlt wird, während es in der zweiten Phase der Wasserkühlung über eine längere Förderstrecke mit verminderter Intensität gekühlt wird, um ein möglichst gleichmäßiges Kühlergebnis über den Bandquerschnitt zu erreichen.

Die Haspel-Temperatur sollte bevorzugt im Temperaturbereich von 500 - 780 °C liegen. Darüberliegende Temperaturen würden einerseits zu unerwünscht groben Ausscheidungen führen und andererseits die Beizbarkeit verschlechtern. Für die Einstellung höherer Haspeltemperaturen (> 700 °C) wird ein sogenannter Kurzdistanzhaspel eingesetzt, der direkt im Anschluss an die Kompaktkühlzone angeordnet ist.

Zur weiteren Optimierung des Gefüges kann das so erzeugte Warmband optional noch nach dem Haspeln bzw. vor dem Kaltwalzen geglüht werden.

Sofern das Kaltwalzen des Warmbandes in mehreren Stufen durchgeführt wird, kann es zweckmäßig sein, zwischen den Stufen des Kaltwalzens wahlweise eine Zwischenglühung durchzuführen.

Nach dem Kaltwalzen wird das erhaltene Band rekristallisierend und entkohlend geglüht. Zur Bildung der Nitrid-Ausscheidungen, die zur Steuerung des Kornwachstums verwendet werden, kann das kaltgewalzte Band während oder nach dem Entkohlungsglühen in einer NH₃-haltigen Atmosphäre aufstickend geglüht werden.

Eine weitere Möglichkeiten zur Bildung der Nitridausscheidungen ist die Aufbringung von N-haltigen Klebschutzzusätzen wie beispielsweise Mangannitrid oder Chromnitrid auf das Kaltband im Anschluss an die Entkohlungsglühung mit der Eindiffusion des Stickstoffs in das Band während der Aufheizphase der Schlussglühung bis zur Sekundärrekristallisation.

Nachfolgend wird die Erfindung anhand eines Ausführungsbeispieles näher erläutert.

### Beispiel 1:

Eine Stahlschmelze der Zusammensetzung 3,22 % Si, 0,020 % C, 0,066 % Mn, 0,016 % S, 0,013 % Al, 0,0037 % N, 0,022 % Cu und 0,024 % Cr wurde nach der sekundärmetallurgischen Behandlung in einem Pfannenofen und einer Vakuumanlage kontinuierlich zu einem 63 mm dicken Strang abgegossen. Vor dem Einlauf in den in Linie stehenden Ausgleichsofen wurde der Strang in Dünnbrammen zerteilt. Nach einer Verweilzeit von 20 min im Ausgleichsofen bei 1150 °C wurden die Dünnbrammen dann entzundert und auf verschiedene Weisen warmgewalzt:
- Variante "WW1": Bei dieser erfindungsgemäßen Variante erfolgte der erste Stich bei 1090 °C mit einem Umformgrad ε₁ von 61 % und der zweite Stich bei 1050 °C mit einem Umformgrad ε₂ von 50 %. Bei den beiden letzten Stichen betrugen die Umformgrade ε₆ = 17 % bzw. ε₇ = 11 %.
- Variante "WW2": Diese nicht erfindungsgemäße Variante zeichnete sich durch eine Stichabnahme von 28 % im ersten Stich und 28 % im zweiten Stich aus, wobei die beiden letzten Stiche einen Umformgrad von 28 % bzw. 20 % aufwiesen.

Die Abkühlung war für beide Warmwalzvarianten mit einem Einsatz der Wasserabspritzung innerhalb von 7 s nach dem Verlassen des letzten Walzgerüstes und einer Haspeltemperatur von 610 °C identisch. Neben dem so hergestellten Warmband der Dicke 2,0 mm wurden auch noch Proben für metallographische Untersuchungen erzeugt, indem das Warmwalzen nach dem 2. Stich mittels Schnellabkühlung abgebrochen wurde.

Im nachfolgenden Elektrobandprozessing wurden die Bänder zunächst im Durchlaufofen geglüht und anschließend 1-stufig ohne Zwischenglühung auf 0,30 mm Enddicke kaltgewalzt. Für die darauf folgende Glühung wurden wiederum 2 unterschiedliche Varianten gewählt:
- Variante "E1": Es erfolgte lediglich die Standardentkohlungsglühung bei 860 °C, bei der die Bänder rekristallisiert und entkohlt wurden.
- Variante "E2": Hier wurden die Bänder im Anschluss an die Standardentkohlungsglühung inline für 30 s bei 860 °C in einer NH₃-haltigen Atmosphäre aufgestickt.

Danach wurden alle Bänder zur Ausprägung der Gosstextur schlussgeglüht, mit einer elektrischen Isolierung beschichtet und spannungsfreigeglüht.

Die folgende Tabelle stellt die magnetischen Ergebnisse der einzelnen Bänder in Abhängigkeit von ihren unterschiedlichen Prozessbedingungen dar (ε1/ε2/ε6/ε7: Umformgrade in den entsprechenden Warmwalzstichen):

| Warmwalzbedingungen | | | | | Entkohlungs- | magnetisches Ergebnis | | |
|---|---|---|---|---|---|---|---|---|
| Variante | ε₁ | ε₂ | ε₆ | ε₇ | Variante | J₈₀₀ | P_{1.7} | Bemerkung |
| | [%] | [%] | [%] | [%] | | [T] | [W/kg] | |
| "WW1" | 61 | 50 | 17 | 11 | E1 (ohne Aufsticken) | 1,82 | 1,26 | erfindungsgemäß |
| "WW1" | 61 | 50 | 17 | 11 | E2 (mit Aufsticken) | 1,88 | 1,18 | |
| "WW2" | 28 | 28 | 28 | 20 | E1 (ohne Aufsticken) | 1,70 | 1,85 | nicht erfindungsgemäß |
| "WW2" | 28 | 28 | 28 | 20 | E2 (mit Aufsticken) | 1,74 | 1,70 | |

Die unterschiedlichen magnetischen Ergebnisse in Abhängigkeit von den gewählten Warmwalzbedingungen lassen sich anhand der unterschiedlichen Gefügeausbildungen erklären. Im Falle der erfindungsgemäßen Variante "WW1" bildet sich durch die hohen Umformgrade in den ersten beiden Walzstichen ein feineres und vor allen Dingen deutlich homogeneres Gefüge (Bild 1) aus. Nach dem 2. Stich liegt hier eine mittlere Korngröße von 5,07 *µ*m mit einer Standardabweichung von 3,65 *µ*m vor.

Demgegenüber führt das Warmwalzen mit nicht erfindungsgemäßen Bedingungen (Variante "WW2") nach dem 2. Stich zu einem deutlich inhomogeneren Gefüge (Bild 2) mit einer höheren mittleren Korngröße von 5,57 *µ*m bei einer Standardabweichung von 7,43 *µ*m.

## Patentansprüche

1. Verfahren zur Herstellung von kornorientiertem Elektroband auf Basis von Dünnbrammen-Strangguss, umfassend folgende Arbeitsschritte:
a) Erschmelzen eines Stahls der neben Eisen und unvermeidbaren Verunreinigungen (in Masse-%) aus
Si: 2,5 - 4,0 %,
C: 0,01 - 0,10 %,
Mn: 0,02 - 0,50 %
S und Se in Gehalten, deren Summe 0,005 bis 0,04 % beträgt, wahlweise
- bis zu 0,07 % Al,
- bis zu 0,015 % N,
- bis zu 0,035 % Ti,
- bis zu 0,3 % P,
- eines oder mehrere Elemente aus der Gruppe As, Sn, Sb, Te, Bi mit Gehalten von jeweils bis zu 0,2 %,
- eines oder mehrere Elemente aus der Gruppe Cu, Ni, Cr, Co, Mo mit Gehalten von jeweils bis zu 0,3 %,
- eines oder mehrere Elemente aus der Gruppe B, V, Nb mit Gehalten von jeweils bis zu 0,012 %,
besteht
b) sekundärmetallurgisches Behandeln der Schmelze in einer Vakuumanlage und einem Pfannenofen ,
c) kontinuierliches Abgießen der Schmelze zu einem Strang,
d) Zerteilen des Strangs in Dünnbrammen,
e) Aufheizen der Dünnbrammen in einem in Linie stehenden Ofen auf eine Temperatur zwischen 1050 °C und 1300 °C,
- wobei die Verweilzeit im Ofen höchstens 60 min beträgt,
f) kontinuierliches Warmwalzen der Dünnbrammen in einer in Linie stehenden mehrgerüstigen Warmwalzstraße zu einem Warmband mit einer Dicke von 0,5 - 4,0 mm,
- wobei während dieses Warmwalzens der erste Umformstich bei einer Temperatur von 900 - 1200 °C mit einem Umformgrad von mehr als 40 durchgeführt wird,
- wobei die Stichabnahme im zweiten Umformstich mehr als 30 % undp
- wobei die Stichabnahme im letzten Umformstich des Warmwalzens höchstens 30 % beträgt,
g) Abkühlen des Warmbands,
h) Haspeln des Warmbands zu einem Coil,
i) wahlweise: Glühen des Warmbands nach dem Haspeln bzw. vor dem Kaltwalzen,
j) Kaltwalzen des Warmbandes zu einem Kaltband mit einer Enddicke von 0,15 mm bis 0,50 mm,
k) rekristallisierendes und entkohlendes Glühen des Kaltbands,
l) Auftrag eines Glühseparators auf die Bandoberfläche,
m) Schlussglühen des rekristallisierend und entkohlend geglühten Kaltbands zur Ausprägung einer Gosstextur,
n) wahlweise: Beschichten des schlussgeglühten Kaltbands mit einer elektrischen Isolierung und anschließendes Spannungsfreiglühen des beschichteten Kaltbands.
o) wahlweise: Domainenverfeinerung des beschichteten Kaltbandes

2. Verfahren nach Anspruch 1, **dadurch gekennzeichnet, dass** die Stahlschmelze im Zuge ihrer sekundärmetallurgischen Behandlung (Schritt b) zunächst in der Vakuumanlage und anschließend in dem Pfannenofen behandelt wird.

3. Verfahren nach Anspruch 1, **dadurch gekennzeichnet, dass** die Schmelze im Zuge ihrer sekundärmetallurgischen Behandlung (Schritt b) abwechselnd in dem Pfannenofen und in der Vakuumanlage behandelt wird.

4. Verfahren nach einem der voranstehenden Ansprüche, **dadurch gekennzeichnet**, d a s die sekundärmetallurgische Behandlung (Schritt b) der Schmelze solange fortgesetzt wird, bis ihr Wasserstoffgehalt beim Vergießen (Schritt c) höchstens 10 ppm beträgt.

5. Verfahren nach einem der voranstehenden Ansprüche, **dadurch gekennzeichnet, dass** die Stahlschmelze in einer Stranggusskokille zu dem Strang vergossen wird (Schritt c), die mit einer elektromagnetischen Bremse ausgerüstet ist.

6. Verfahren nach einem der voranstehenden Ansprüche, **dadurch gekennzeichnet,** das s im Zuge des Schritts c) eine Inline-Dickenreduzierung des aus der Schmelze gegossenen, jedoch noch kernflüssigen Strangs vorgenommen wird.

7. Verfahren nach einem der voranstehenden Ansprüche, **dadurch gekennzeichnet, dass** der aus der Schmelze gegossene Strang im Zuge des Schritts c) bei einer 700 °C bis 1000 °C (vorzugsweise 850 °C bis 950 °C) betragenden Temperatur gebogen und gerichtet wird.

8. Verfahren nach einem der voranstehenden Ansprüche, **dadurch gekennzeichnet, dass** der Strang mit einer oberhalb von 650 °C liegenden Temperatur in den Ausgleichsofen eintritt.

9. Verfahren nach einem der voranstehenden Ansprüche, **dadurch gekennzeichnet, dass** die beschleunigte Abkühlung des Warmbands spätestens fünf Sekunden nach dem Verlassen des letzten Walzgerüstes einsetzt.

10. Verfahren nach einem der voranstehenden Ansprüche, **dadurch gekennzeichnet, dass** das Kaltband während der Entkohlung oder nach der Entkohlung durch Glühen in einer ammoniakhaltigen Atmosphäre aufgestickt wird.

11. Verfahren nach einem der voranstehenden Ansprüche, **dadurch gekennzeichnet, dass** dem Glühseparator eine oder mehrere chemische Verbindungen zugesetzt sind, die eine Aufstickung des Kaltbandes während der Aufheizphase der Schlussglühung bis zur Sekundärrekristallisation bewirken.

## Claims

1. Method for producing grain oriented magnetic steel strip using the thin slab continuous casting process, comprising the following routine steps:
a) Melting of a steel, which beside iron and unavoidable impurities consist of (in wt %)
Si: 2.5 - 4.0 %,
C: 0.01 - 0.10 %,
Mn: 0.02 - 0.50 %
S and Se with contents whose total amounts to 0.005 - 0.04 %,
alternatively
- up to 0.07 % Al,
- up to 0.015 % N,
- up to 0.035 % Ti,
- up to 0.3 % P,
- one or more elements from the group of As, Sn, Sb, Te, Bi with contents up to 0.2 % in each case,
- one or more elements from the group of Cu, Ni, Cr, Co, Mo with contents up to 0. 3 % in each case,
- one or more elements from the group of B, V, Nb with contents up to 0.012 % in each case,
b) secondary metallurgical treatment of the molten metal in a vacuum facility and in ladle facility a,
c) continuous casting of the molten metal into a strand,
d) dividing of the strand into thin slabs,
e) heating of the thin slabs in a facility standing inline to a temperature ranging between 1050 and 1300 °C,
- the dwell time in the facility being 60 minutes maximum,
f) continuous hot rolling of the thin slabs in a multi-stand hot rolling mill standing inline into hot strip having a thickness of 0.5 - 4.0 mm,
- during this hot rolling stage the first forming run being carried out at a temperature of 900 - 1200 °C with a deformation strain of more than 40,
- the reduction per pass in the second forming run being more than 30% and
- the reduction per pass in the final hot rolling run being 30 % maximum,
g) cooling of the hot strip,
h) reeling of the hot strip into a coil,
i) alternatively: annealing of the hot strip after coiling or before cold rolling
j) cold rolling of the hot strip into cold strip having a final thickness of 0.15 - 0.50 mm,
k) recrystallization and decarburization annealing of the cold strip,
l) application of an annealing separator onto the strip surface
m) final annealing of the recrystallization and decarburization annealed cold strip in order to form a Goss texture,
n) alternatively: coating of the finish annealed cold strip with an electric insulation and subsequent annealing of the coated cold strip for relieving stresses.
o) alternatively: domain refinement of the coated cold strip

2. Method according to claim 1, **characterized in that** the molten steel in the course of its secondary metallurgical treatment (step b) is initially treated in the vacuum facility and then in the ladle facility.

3. Method according to claim 1, **characterized in that** the molten metal in the course of its secondary metallurgical treatment (step b) is treated alternatingly in the ladle facility and in the vacuum facility.

4. Method according to anyone of the above claims, **characterized in that** the secondary metallurgical treatment (step b) of the molten metal is continued for such a time until its hydrogen content is 10 ppm maximum during the casting process (step c).

5. Method according to anyone of the above claims, **characterized in that** the molten steel is cast into the strand (step d) in a continuous moulding shell, which is equipped with an electromagnetic brake.

6. Method according to anyone of the above claims, characterized that inline thickness reduction of the strand, cast from the molten metal but still liquid at the core, takes place in the course of step c).

7. Method according to anyone of the above claims, characterized that in that the strand cast from the molten metal is bended into the horizontal direction and straightened in the course of step c) at a temperature of between 700 and 1000 °C (preferably 850 - 950 °C).

8. Method according to anyone of the above claims, **characterized in that** the strip enters the equalizing facility at a temperature above 650 °C.

9. Method according to anyone of the above claims, **characterized in that** the accelerated cooling of the hot strip begins at the latest five seconds after leaving the final rolling stand.

10. Method according to anyone of the above claims, **characterized in that** the cold strip is nitrogenized during or after decarburization by annealing in an ammonia-containing atmosphere.

11. Method according to anyone of the above claims, **characterized in that** one or several chemical compounds are added to the annealing separator, which results in nitrogenization of the cold strip during the heat-up phase of final annealing before secondary recrystallization.

## Revendications

1. Procédé de fabrication d'une bande d'acier magnétique à grains orientés à base d'une coulée continue de lingot mince, comprenant les étapes suivantes :
a) la fusion d'un acier constitué par, outre du fer et des impuretés inévitables (en % en masse) :
Si : 2,5 à 4,0 %
C:0,01 à 0,10%
Mn : 0,02 à 0,50 %
S et Se en teneurs dont la somme est de 0,005 à 0,04 %,
au choix
- jusqu'à 0,07 % d'Al,
- jusqu'à 0,015 % de N,
- jusqu'à 0,035 % de Ti,
- jusqu'à 0,3 % de P,
- un ou plusieurs éléments du groupe As, Sn, Sb, Te, Bi en teneurs respectives de jusqu'à 0,2 %,
- un ou plusieurs éléments du groupe Cu, Ni, Cr, Co, Mo en teneurs respectives de jusqu'à 0,3 %,
- un ou plusieurs éléments du groupe B, V, Nb en teneurs respectives de jusqu'à 0,012 %,
b) le traitement métallurgique secondaire de la masse fondue dans une unité sous vide et un four poche,
c) la coulée continue de la masse fondue en un cordon,
d) la fragmentation du cordon en lingots minces,
e) le chauffage des lingots minces dans un four en ligne à une température comprise entre 1 050 °C et 1 300 °C,
- dans lequel le temps de séjour dans le four étant d'au plus 60 min,
f) le laminage à chaud continu des lingots minces dans un laminoir à chaud en ligne à plusieurs cages en une bande chaude d'une épaisseur de 0,5 à 4,0 mm,
- le premier passage de déformation pendant ce laminage à chaud étant réalisé à une température de 900 à 1 200 °C à un degré de déformation de plus de 40,
- la réduction lors du deuxième passage de déformation étant de plus 30%,
- la réduction lors du dernier passage de déformation du cylindrage à chaud étant d'au plus 30 %,
g) le refroidissement de la bande chaude,
h) l'enroulement de la bande chaude en une bobine,
i) au choix : le recuit de la bande chaude après l'enroulement ou avant le laminage à froid,
j) le laminage à froid de la bande chaude en une bande froide d'une épaisseur finale de 0,15 mm à 0,50 mm,
k) le recuit de recristallisation et décarbonisation de la bande à froid,
l) l'application d'un séparateur de recuit sur la surface de la bande,
m) le recuit final de la bande froide ayant subi un recuit de recristallisation et décarbonisation pour la formation d'une structure de Goss,
n) au choix : le revêtement de la bande froide ayant subi un recuit final avec un isolement électrique, puis le recuit de détente de la bande froide revêtue,
o) au choix : l'affinage des domaines de la bande froide revêtue.

2. Procédé selon la revendication 1, **caractérisé en ce que** la masse fondue d'acier est tout d'abord traitée dans l'unité sous vide, puis dans le four poche au cours de son traitement métallurgique secondaire (étape b).

3. Procédé selon la revendication 1, **caractérisé en ce que** la masse fondue est traitée en alternance dans le four poche et dans l'unité sous vide au cours de son traitement métallurgique secondaire (étape b).

4. Procédé selon l'une quelconque des revendications précédentes, **caractérisé en ce que** le traitement métallurgique secondaire (étape b) de la masse fondue est poursuivi jusqu'à ce que sa teneur en hydrogène lors de la coulée (étape c) soit d'au plus 10 ppm.

5. Procédé selon l'une quelconque des revendications précédentes, **caractérisé en ce que** la masse fondue d'acier est coulée pour former le cordon dans une lingotière de moulage de cordon (étape c) munie d'un frein électromagnétique.

6. Procédé selon l'une quelconque des revendications précédentes, **caractérisé en ce qu'**au cours de l'étape c), une réduction d'épaisseur intégré en ligne du cordon coulé à partir de la masse fondue, mais toutefois encore liquide au centre, est réalisée.

7. Procédé selon l'une quelconque des revendications précédentes, **caractérisé en ce que** le cordon coulé à partir de la masse fondue est incurvé et aligné au cours de l'étape c) à une température de 700 °C à 1 000 °C (de préférence 850 °C à 950 °C).

8. Procédé selon l'une quelconque des revendications précédentes, **caractérisé en ce que** le cordon entre dans le four d'équilibrage à une température supérieure à 650 °C.

9. Procédé selon l'une quelconque des revendications précédentes, **caractérisé en ce que** le refroidissement accéléré de la bande chaude débute au plus cinq secondes après la sortie du dernier laminoir.

10. Procédé selon l'une quelconque des revendications précédentes, **caractérisé en ce que** la bande froide est nitrée pendant la décarbonisation ou après la décarbonisation par recuit dans une atmosphère contenant de l'ammoniac.

11. Procédé selon l'une quelconque des revendications précédentes, **caractérisé en ce qu'**un ou plusieurs composés chimiques sont ajoutés au séparateur de recuit, qui provoquent une nitration de la bande froide pendant la phase de chauffage du recuit final jusqu'à la recristallisation secondaire.
